# EUROPÄISCHE PATENTSCHRIFT

(11) **EP 0 047 814 B1**
(45) Veröffentlichungstag und Bekanntmachung des Hinweises auf die Patenterteilung: **12.11.1986**
(21) Anmeldenummer: 81104339.7
(22) Anmeldetag: 05.06.1981
(51) Int. Cl.: B41M 5/24

(54) **Aufzeichnungsträger für Elektroerosionsdrucker**
Registration support for electroerosion printing
Support pour enregistrement par électroérosion

(30) Priorität: 28.08.1980 DE 3032427
(43) Veröffentlichungstag der Anmeldung: 24.03.1982
(73) Patentinhaber: IBM DEUTSCHLAND GMBH, D-70569 Stuttgart (DE); International Business Machines Corporation, Armonk, N.Y. 10504 (US)
(72) Erfinder: Bahr, Dietrich Jürgen, Dr., D-7033 Herrenberg (DE); Briska, Marian, D-7030 Böblingen (DE)
(74) Vertreter: Neuland, Johannes

## Beschreibung

Die Erfindung betrifft einen Aufzeichnungsträger für Elektroerosionsdrucker, mit einem Trägermaterial, zwei darüber liegenden pigmentierten und eine Oberflächenrauhigkeit aufweisenden Lackschichten und einer darauf angebrachten, aus Aluminium bestehenden oder Aluminium als Hauptbestandteil enthaltenden dünnen Metallschicht.

Aufzeichnungsträger dieser Art sind seit längerer Zeit bekannt. So ist im Beispiel 4 der US Patentschrift 3 861 952 ein Aufzeichnungsträger für Elektroerosionsdrucker beschrieben, bei dem auf einem Trägermaterial eine erste Lackschicht liegt, die aus einer 12,6 gew.%igen Lösung eines Vinylchlorideacetat Copolymers in einer Mischung von Cyklohexanon und Azeton erzeugt wurde und außerdem 2,5 Gew.% Magnesiumkarbonat (Härte 3,5-4,5 Moh) und einen löslichen Farbstoff enthält, wobei sich die Prozentzahlen auf das Gewicht des fertigen, mit den Füllstoffen angereicherten flüssigen Lacks beziehen. Eine zweite Lackschicht mit einer Dicke von 1 bis 2 µm ist auf die erste Lackschicht aufgebracht und enthält Bariumsulfat (Härte 3-3,5 Moh) mit einer Korngröße, die kleiner ist als die Korngröße der erwähnten ersten Schicht. Auf die zweite Lackschicht ist eine Aluminiumschicht aufgedampt. Die erste Schicht stellt die Rauhigkeit der Oberfläche ein und die zweite Schicht ermöglicht eine Einstellung der Oberflächenrauhigkeit, die feiner ist als die der ersten Schicht. Die Oberfläche ist von guter Eigenschaft für die Aufzeichnung eines Bildes, wie z.B eines Faksimiles. Als Material zur Einstellung der Rauhigkeit kann neben Magnesiumkarbonat, Magnesiumoxid und Bariumsulfat auch z.B. Kalciumkarbonat (Härte 3,0 Moh) benutzt werderut

Durch die Verwendung nichtleitender Pigmente in den beiden Lackschichten wird der Korrosionsgefahr begegnet, die sonst bei längerer Lagerung des Aufzeichnungsträgers gegeben ist.

Bei der Herstellung von mit Aluminium bedampften oder beschichteten Aufzeichnungsträgern ist es aus verschiedenen Gründen, insbesondere wegen der erforderlichen Mattigkeit, der Kopierbarkeit nach dem Druck und dem richtigen Ausbrennen während des Druckes erforderlich, daß die Oberfläche eine bestimmte Rauhigkeit aufweist. Diese erhält man dadurch, daß man der unter der Aluminiumschicht liegenden Lackschicht Füllstoffe zugibt, die mehr oder weniger aus der Oberfläche herausragen. Je mehr Füllstoffe zugegeben werden, umso höher wird die Mattigkeit, da die Lichtstreuung durch die dichte Anordnung der Füllstoffkörner, d.h. durch die Dichte der Spitzen pro Flächeneinheit, zunimmt. Gleichzeitig nimmt aber auch die Empfindlichkeit für Schleif- und Kratzspuren zu, da die Elektroden beim Schreibvorgang nunmehr die Spitzen der Füllstoffkörner überstreichen und die Aluminiumschicht an diesen Stellen aufreißen. Mit steigendem Anteil an Füllstoffen bekommen die herausragenden Füllstoffkörner immer schärfere Konturen, da sie von dem Lack kaum noch umhüllt werden. Außerdem sind stark gefüllte Lacke grundsätzlich weniger stabil und neigen daher zum Auskreiden.

Es gibt verschiedene Möglichkeiten, die Schleif-und Kratzspuren durch die Wahl der Zusammensetzung des Lackes zu verringern:
a) Man verwendet schwach gefüllte, hochglänzende Lacke mit weichen Füllstoffen, wie z. B. Ruß oder CaC0₃. Solche Aufzeichnungsträger haben einen hohen Glanzgrad von 40% bis 50%. Als Eichnorm dient hier eine plane, polierte schwarze Glasplatte, die den Glanzgrad von 100% aufweist. Bei einem Glanzgrad von 40% ist die Kopierbarkeit noch immer sehr schlecht. Dagegen ist der Elektrodenabrieb gering. Man kann jedoch das Verhalten in bezug auf Schleifoder Kratzspuren wesentlich dadurch verbessern, daß man eine Gleitschicht auf der Basis einer Metallseife gemäß den europäischen Patenten 35105 und 36469 und insbesondere durch eine Metallseife gemäß dem europäischen Patent 47360 verwendet, der 10 bis 30 Gew.% eines mehrfunktionellen aliphatischen, gesättigten oder ungesättigten Alkohols beigemischt sind. Vorzugsweise wird eine so modifizierte Metallseife durch Aufreiben, Einreiben und Polieren auf die Oberfläche der Aluminiumschicht aufgebracht.
b) Man verwendet sehr harte Füllstoffe (z. B. Quarzmehl), die durch die Schreibelektroden nicht zertrümmert werden können. Die Lacke werden dabei wiederum starkgefüllt, wobei der Füllstoff in dem Lack lediglich fest eingebettet sein muß, um ein Auskreiden zu verhindern. Diese Lacke haben einen sehr niedrigen Glanzgrad von bis zu 10% und sind damit sehr gut kopierbar. Sie können auch extrem arm an Schleifspuren sein, da die Elektroden nur auf den Spitzen der Füllstoffkörner laufen, sie aber nicht zu zertrümmern vermögen. Der einzige, jedoch schwerwiegende Nachteil der Verwendung derartiger Füllstoffe liegt in dem außerordentlich hohen Elektrodenabrieb.

Auch hier lassen sich die Schleifspuren durch die Anwendung von Metallseifen bzw. modifizierten Metallseifen gemäß den obengenannten europäischen Patenten verringern.

In allen Fällen ist jedoch eine sehr gute Haftung der Aluminiumschicht über der ganzen Oberfläche eine wesentliche Voraussetzung für geringe Schleif- oder Kratzspuren.

Stark gefüllte Lacke mit wenig Schleifspuren müssen harte Füllstoffe enthalten, da bei weichen Füllstoffen eine zu hohe Oberflächenbeschadigung auftritt, was wiederum zu starken Schleifspuren führt.

Selbstverständlich spielt hier auch die Güte des für den Lack verwendeten Polymeren eine wichtige Rolle, doch wird auch das härteste und zäheste Polymere bei hoher Füllung mit weichen Fullstoffen stets ziemlich starke Schleifspuren zeigen. Die Ursache dafür liegt in der scharfen Oberflächenkontur der herausragenden Füllstoffteilchen und. ihrer Zertrümmerung durch die Elektroden sowie der durch die Form der Füllstoffteilchen hervorgerufenen hohen Flächenpressung durch die Elektroden.

Ganz allgemein läßt sich sagen, daß stark gefüllte Lacke eine Welligkeit der Oberfläche aufweisen und daß damit ohne weiteres die erforderliche Mattigkeit bzw. der erforderliche Glanzgrad verwirklicht wird. Für eine gute Kopierbarkeit sind Glanzgrade von 20% bis 25% erforderlich. Bei einem Glanzgrad von weniger als 20% tritt erfahrungsgemäß eine zu hohe Vergrauung der Aluminiumschicht auf, was durch die erhöhte Lichtabsorption erklärt werden kann. Bei einem Glanzgrad von 10% bis 12% ist das Papier deutlich grau.

Bei schwach gefüllten Lacken sind die Verhältnisse anders, d.h. die Elektrode überstreicht nur wenige Füllstoffkörner, die zudem mit einer ziemlich dicken Lackschicht umhüllt und dadurch geschützt sind. Die Flächepressung der Elektroden ist hier ebenfalls hoch. Das Polymere wird also an den wenigen Berührungstellen sehr hoch beansprucht. Da die Welligkeit der Oberfläche dieser Lacke große Wellenabstände aufweist, ist auch die Mattigkeit sehr gering.

Man sieht also, daß mit den bisher verfügbaren Lacken das Problem der Schleifspuren noch nicht einwandfrei zu lösen ist, selbst unter Einsatz von besonders modifizierten Metallseifen.

Hier will die Erfindung Abhilfe schaffen. Die Erfindung, wie sie im Patentanspruch gekennzeichnet ist, löst die Aufgabe, einen Aufzeichnungsträger für Elektroerosionsdrucker zu schaffen, der zum einen bei der Bewegung des Druckkopfes über den Aufzeichnungsträger keine Schleifspuren an den Stellen zeigt, an denen nicht gedruckt wird. Zum anderen soll der Elektrodenabrieb bei der Bewegung des Druckkopfes über den Aufzeichnungsträger möglichst gering gehalten werden.

Im folgenden wird die Erfindung anhand von zwei Ausführungsbeispielen in Verbindung mit den Zeichnungen näher erläutert, von denen zeigen:
Fig. 1 in sehr starker Vergrößerung eine Querschnittsansicht eines Aufzeichnungsträgers mit darüber schematisch dargestellter Aufzeichnungseelektrode, wobei dieser Aufzeichnungsträger einen stark gefüllten Lack enthält und dessen Oberfläche eine Welligkeit mit kurzen Wellenabständen aufweist, wodurch die erforderliche Mattigkeit bzw. der gewünschte Glanzgrad verwirklicht ist;
Fig. 2 eine sehr stark vergrößerte, schematische Darstellung einer Aufzeichnungsträgers, bei dem der Lack nur schwach gefüllt ist, so daß die ebenfalls nur angedeutete Elektrode nur wenige Füllstoffkörner überstreicht, die von einer dicken Polymerschicht umhüllt sind, und
Fig. 3 eine stark vergrößerte Querschnittsansicht eines erfindungsgemäß aufgebauten Aufzeichnungsträgers.

Wie man aus Fig. 3, die zur Erläuterung des Erfindungsgedankens dienen soll, erkennt, ist auf einem Grundmaterial, wie z. B. Papier 1 eine erste Lackschicht 2 aufgetragen. Dieser Lack enthält nur weiche Füllstoffe, die demgemäß nur einen geringen Elektrodenabrieb verursachen. Die Korngröße dieser Füllstoffe ist dabei so gewählt, daß auf der Oberfläche der Lackschicht und damit auch auf der Oberfläche der darüberliegenden Aluminiumschicht 4 eine Rauhigkeit, d. h. ein Abstand zwischen höchstens Bergen und tiefsten Tälern von mehr als etwa 5 11m entsteht. Außerdem ist dieser Lack so stark gefüllt, daß er einen extrem niedrigen Glanzgrad von unter 5% hat. Dieser Lack würde nach einer Bedampfung mit einer Aluminiumschicht sehr grau aussehen und auch sehr stark auskreiden. Außerdem ist eine Schreibeelektrode 5 angedeutet.

Über der ersten Lackschicht 2 ist eine zweite Lackschicht 6 angeordnet. Diese Lackschicht 6 enthält nur feine und weiche Füllstoffe 7 mit einem Durchmesser von weniger als 1 µm bis etwa 2 um. Diese Lackschicht 6 weist eine sehr schwache Füllung auf. Obwohl es in Ausnahmefällen sein kann, daß für die Lackschichten 2 und 6 verschiedene Polymere verwendet werden, wenn diese miteinander verträglich sind, so wird man doch meistens für beide Lackschichten das gleiche Polymere verwenden. Durch diese zweite Lackschicht 6 erzielt man eine Welligkeit mit geringen Wellenabständen, die mit einer Mikrorauhigkeit der feinen Füllstofffe in der zweiten Lackschicht 6 überlagert ist. Dabei sind die in der Nähe der Oberfläche liegenden Füllstoffkörner 7, wie dies rein schematisch dargestellt ist, mit einer stabilen Lackschicht umhüllt, d. h. es gibt hier kein Auskreiden mehr.

Im folgenden sollen zwei Ausführungsbeispiele für die erforderlichen Lackzusammensetzungen gegeben werden, wobei als Polymeres für die Lackgrundlage Celluloseacetomonobutyrate verwendet werden sollen.

### Beispiel 1

Lack 1: Ein makromolekulares Celluloseacetobutyrat (Cellit BF 900) in einer 8%igen Lösung in Äthylacetat wird mit 15 Gew.% CaC0₃ mit einer Körnung von 10 11m bis 15 µm vermischt. Außerdem werden 2 Gew.% Ruß in feiner oder grober Körnung und 2% Weichmacher beigegeben.

Lack 2: Für die zweite Lackschicht verwendet man das gleiche makromolekulare Celluloseacetobutyrat (Cellit BF 900) in einer 8%igen Lösung in Äthylacetat mit einer Beigabe von 2 Gew.% Ruß mit einer Körnung von höchstens 1 ₁₁m bis 2 µm oder aber stattdessen mit Beigabe einer löslichen Farbe ohne Pigment, und 2 Gew.% Weichmacher.

### Beispeil 2

Lack 1: Ein makromolekulares Celluloseacetobutyrat (Cellit BL 700) wird in einer 12%igen Lösung in Äthylacetat angesetzt und mit 20 Gew.% CaC0₃ mit einer Körnung von etwa 10 ₁₁m vermischt. Ferner werden 3 Gew.% Ruß in feiner oder grober Körnung und 2 Gew.% Weichmacher beigegeben.

Lack 2: Makromolekulares Celluloseacetobutyrat (Cellit BL 700) wird in einer 12%igen Lösung in Äthylacetat vermischt mit 1 Gew.% CaC0₃ mit einer Körnung von höchstens 1 um bis 2 pm, mit 3 Gew.% Ruß mit einer Körnung von höchstens 1 µm bis 2 pm, oder stattdessen mit einer löslichen Farbe ohne Pigmente, und mit 2 Gew.% Weichmacher.

Es hat sich bereits gezeigt, daß mit diesen Lackzusammensetzungen für die erste und die zweite Lackschicht sich schon hervorragende Ergebnisse erzielen lassen, insbesondere, wenn man zwischen Trägermaterial und Lackschicht einen Haftvermittler verwendet.

Es sei jedoch darauf hingewiesen, daß anstelle der hier angegebenen Polymere für die erste und zweite Lackschicht auch stabile, temperaturbeständige Lacke auf der Basis von Celluloseacetomonobutyrat gemäß dem Europäischen Patentan 40664 verwendet werden können, bei der ein Celluloseacetomonobutyrat mit einem Polyvinylestercopolymerisat mit aus längeren aliphatischen Ketten bestehenden Seitenzweigen im Verhältnis von 65 bis 90 Gew.% zu 10 bis 35 Gew.% miteinander vermischt werden, bevor sie unter Beigabe von Füllstoffen und/oder Pigmenten zum fertigen Lack verarbeiten werden.

Ebenso kann es von großem Vorteil sein, wenn polymerisierte, hitzebeständige Lacke großer Rußverträglichkeit und hoher Pigmentaufnahme auf Acetylcellulosebasis gemäß dem Europäischen Patent 44012 verwendet werden.

Die dort erwähnten Lacke großer Rußverträglichkeit und hoher Pigmentaufnahme entstehen dadurch, daß man zwei unterschiedlich schmelzende Polymere, beispielsweise ein lösungsmittelfreies Celluloseacetat und ein hochpolymeres, lösungsmittelfreies Äthylenvinylacetat-Copolymerisat miteinander verarbeitet, wobei diese beiden Komponenten in einem Knetwerk bei etwa der mittleren Erweichungstemperatur zu einem Copolymerisat verarbeitet werden. Dieser Lack, der beispielsweise aus pulverförmigem oder körnigem Celluloseacetat oder körnigem oder pulverförmigem Polyvinylacetat oder aber körnigem oder pulverförmigem Äthylenvinylacetat-Copolymerisat hergestellt werden kann, dürfte in Verbindung mit dem neuen Aufzeichnungsträger, d. h. bei Verwendung für die beiden Lackschichten, zu noch besseren Ergebnissen führen.

Bei diesen Lacken ist zwischen der Lackschicht und dem Trägermaterial normalerweise kein Haftvermittler erforderlich.

Zusammenfassend kann also gesagt werden, daß man durch die vorliegende Erfindung tatsächlich eine Lackoberfläche und damit eine Oberfläche eines mit einer sehr dünnen Aluminiumschicht bedampften oder überzogenen Aufzeichnungsträger erhält, die die an sie gestellten Forderungen erfüllt. Es wurde festgestellt, daß diese neue Lackoberfläche eine Welligkeit mit kurzen Wellenabständen und eine hohe mechanische Festigkeit und Zähigkeit durch dicke Polymerschichten auf den Füllstoffkörnern sowie eine hohe Mattigkeit aufweist. Außerdem wurde eine wesentlich geringere Vergrauung festgestellt, der Elektrodenabrieb konnte gering gehalten werden. Auch eine außergewöhnlich gute Haftung der aufgedampften Aluminiumschicht wurde beobachtet. Zusätzlich ergab sich noch eine niedrigere Flächenpressung der Elektroden und eine geringere Beanspruchung des Lackpolymeren.

## Patentansprüche

Aufzeichnungsträger für Elektroerosionsdrucker, mit einem Trägermaterial, zwei darüber liegenden pigmentierten und eine Oberflächenrauhigkeit aufweisenden Lackschichten und einer darauf angebrachten, aus Aluminium bestehenden oder Aluminium als Hauptbestandteil enthaltenden dünnen Metallschicht, dadurch gekennzeichnet,
daß die über dem Trägermaterial liegende erste Lackschicht aus einer 8-12 gew.%igen Lösung eines makromolekularen Celluloseacetobutyrats in Äthylacetat erzeugt wurde, die außerdem 15 bis 20 Gew.% CaC0₃ mit einer Körnung von 10 pm bis 15 um, 2 bis 3 Gew.% fein- oder grobkörnigen Ruß und 2 Gew.% Weichmacher enthält, wobei sich die Prozentzahlen auf das Gewicht des fertigen, mit den Füllstoffen angereicherten, flüssigen Lack beziehen, und daß die zweite Lackschicht aus einer 8 bis 12 gew.%igen Lösung eines makromolekularen Celluloseacetobutyrats in Äthylacetat erzeugt wurde, die außerdem 0 bis 1 Gew.% CaC0₃ mit einer Körnung von höchstens 1 um bis 2 um, 2 bis 3 Gew.% feinen Ruß mit einer Körnung von höchstens 1 um bis 2 um und 2 Gew.% Weichmacher enthält, wobei sich die Prozentzahlen auf das Gewicht des fertigen, mit den Füllstoffen angereicherten, flüssigen Lacks beziehen, oder daß der zweite Lack anstelle von 2 bis 3 Gew.% feinkörnigen Ruß eine die gleiche Farbwirkung ergebende Menge eines löslichen Farbstoffes enthält.

## Revendications

Support d'enregistrement pour imprimante par électroérosion, avec un support, deux couches de laques pigmentées et présentant une rugosité de surface appliquées sur ce support et une couche mince métallique déposée par dessus, constituée d'aluminium ou comprenant principalement de l'aluminium, caractérisé en ce que:
la première couche de laque se trouvant sur le support est produite à partir d'une solution de 8 à 12% en poids d'un acétobutyrate de cellulose macromoléculaire dans l'acétate d'éthyle, qui contient, en outre, 15 à 20% en poids de CAC0₃ ayant une granulation de 10 pm à 15 µm, 2 à 3% en poids de noir de fumée à grains fins ou à gros grains et 2% en poids de plastifiant, les pourcentages se rapportant au poids de la laque liquide finie, enrichie de charges, et en ce que la seconde couche de laque est produite à partir d'une solution de 8 à 12% en poids d'un acétobutyrate de cellulose macromoléculaire dans l'acétate d'éthyle, qui contient, en outre, 0 à 1 % en poids de CaCO₃ ayant une granulation d'au maximum 1 µm à 2 µm et 2 à 3% en poids de noir de fumée fin ayant une granulation d'au maximum 1 pm à 2 µm et 2% en poids de plastifiant, les pourcentages se rapportant au poids de la laque liquide finie, enrichie de charges, ou en ce que la seconde laque contient, au lieu de 2 à 3% en poids de noir de fumée fin, une quantité donnant le même effet colorant qu'un colorant soluble.

## Claims

Record carrier for electro-erosion printers, with a base material coated with two lacquer layers containing pigments and showing a surface roughness, which layers are covered in turn by a thin metal layer consisting of aluminum, or containing aluminum as its main component, characterized in that
the first lacquer layer over the base material is made of an 8% to 12% by weight solution of a macro-molecular cellulose acetate butyrate in ethyl acetate which also contains 15 to 20% by weight CaCO₃ with a granulation of 10 µm to 15 pm, 2 to 3% by weight of fine or coarse granulation carbon black, and 2% by weight plasticizer, the percentages referring to the weight of the final fluid, filler-enriched lacquer,
and that the second lacquer layer is made of an 8% to 12% by weight solution of a macro-molecular cellulose acetate butyrate in ethyl acetate which also contains 0 to 1 % by weight CaCO₃ with a maximum granulation of 1 pm to 2 µm, 2 to 3% by weight of fine carbon black with a maximum granulation of 1 pm to 2 µm, and 2% by weight plasticizer, with the percentages referring to the weight of the final fluid, filler-enriched lacquer or that instead of 2 to 3% by weight of fine granulation carbon black the second lacquer contains a quantity with the same colour effect of a soluble dye.
